# EUROPÄISCHE PATENTSCHRIFT

(11) **EP 0 406 825 B1**
(45) Veröffentlichungstag und Bekanntmachung des Hinweises auf die Patenterteilung: **03.03.1993**
(21) Anmeldenummer: 90112761.3
(22) Anmeldetag: 04.07.1990
(51) Int. Cl.: C10M 133/40, C10N 30/10

(54) **Schmierstoffzusammensetzung**
Lubricant composition
Composition de lubrifiant

(30) Priorität: 07.07.1989 CH 2529/89
(43) Veröffentlichungstag der Anmeldung: 09.01.1991
(73) Patentinhaber: CIBA-GEIGY AG, 4002 Basel (CH)
(72) Erfinder: Evans, Samuel, Dr., CH-1723 Marly (CH); Schumacher, Rolf, Dr., CH-1723 Marly (CH); Dubs, Paul, Dr., CH-1723 Marly (CH)
(74) Vertreter: Zumstein, Fritz, Dr.

(56) Entgegenhaltungen:
- EP-A- 0 208 455
- EP-A- 0 253 007
- EP-A- 0 286 595
- EP-A- 0 302 020
- EP-A- 0 316 582
- EP-A- 0 356 677
- FR-A- 2 346 438
- US-A- 3 480 635
- US-A- 4 398 505

## Beschreibung

Die vorliegende Erfindung betrifft Schmierstoffzusammensetzungen, die gegen oxidativen Abbau stabilisiert sind. Die Stabilisierung erfolgt durch Zusatz eines sterisch gehinderten Amins von spezifischer Struktur.

Es ist bekannt und üblich, zu Schmierstoffen auf Basis von Mineralölen oder synthetischen Oelen Zusatzstoffe zur Verbesserung ihrer Gebrauchseigenschaften zuzusetzen. Von besonderer Bedeutung sind Zusatzstoffe gegen oxidativen Abbau der Schmierstoffe, sogenannte Antioxidantien. Der oxidative Abbau von Schmierstoffen spielt vor allem bei Motorenölen eine grosse Rolle, da im Verbrennungsraum der Motoren hohe Temperaturen herrschen und neben Sauerstoff Stickoxide (NOₓ) vorhanden sind, welche als Oxidationskatalysatoren wirken.

Als Antioxidantien für Schmierstoffe werden vor allem organische Schwefel- und Phosphorverbindungen verwendet, aber auch aromatische Amine und Phenole, insbesondere sterisch gehinderte Phenole (siehe z.B. Ullmanns Encyklopädie der technischen Chemie, 4. Auflage, Verlag Chemie, Band 20 (1981); Seite 541-43). Es wurden auch schon sterisch gehinderte Amine zur Stabilisierung von Schmierölen vorgeschlagen, z.B. in der US-A-4 069 199 oder der JP-A-85/28496.

In der EP-A-356 677 werden Gemische von aromatischen Aminen und sterisch gehinderten Aminen als Antioxidantien für Schmierstoffe vorgeschlagen, wobei diesen Gemischen auch phenolische Antioxidantien zugesetzt werden können.

Es wurde jetzt gefunden, dass sich bestimmte sterisch gehinderte Amine auch allein, d.h. in Abwesenheit eines aromatischen Amins oder eines phenolischen Antioxidans zur antioxidativen Stabilisierung von Schmierstoffen besonders eignen.

Die Erfindung betrifft eine Schmierstoffzusammensetzung, enthaltend
(A) ein mineralisches oder synthetisches Oel oder ein Gemisch solcher Oele und
(B) als antioxidativen Stabilisator ein sterisch gehindertes Amin der Formel I,

worin n 1 oder 2 ist,
R Wasserstoff oder Methyl ist,
R₁ Wasserstoff, C₁-C₁₂-Alkyl, Allyl, Benzyl, -CO-R₄, -OR₅ oder -O-CO-R₆ bedeutet,
R₂ Wasserstoff, C₁-C₁₂-Alkyl, C₅-C₁₂-Cycloalkyl, C₂-C₅-Hydroxyalkyl oder eine Gruppe der Formel II bedeutet,
R₃, wenn n 1 ist, Wasserstoff, C₁-C₁₈-Alkyl, C₅-C₁₂-Cycloalkyl, C₂-C₅-Hydroxyalkyl, C₃-C₁₈-Alkoxyalkyl oder C₄-C₂₀-Dialkylaminoalkyl bedeutet,
und wenn n 2 ist, C₂-C₁₂-Alkylen, 2-Hydroxy-1,3-propylen oder Xylylen bedeutet,
R₄ Wasserstoff, C₁-C₁₂-Alkyl oder Phenyl bedeutet,
R₅ Wasserstoff, C₁-C₁₂-Alkyl, C₅-C₁₂-Cycloalkyl oder Benzyl bedeutet und
R₆ C₁-C₁₂-Alkyl, C₁-C₁₂-Alkoxy oder Phenyl bedeutet,
in Abwesenheit eines aromatischen Amins oder eines phenolischen Antioxidans.

Wenn R₁, R₃, R₄, R₅ oder R₆ C₁-C₁₂-Alkyl bedeuten, so kann dies lineares oder verzweigtes Alkyl sein, wie z.B. Methyl, Ethyl, Propyl, Isopropyl, Butyl, Isoamyl, Hexyl, Heptyl, Octyl, Nonyl, Decyl, Undecyl oder Dodecyl. R₃ als C₁-C₁₈-Alkyl kann darüber hinaus z.B. Tetradecyl, Hexadecyl oder Octadecyl sein. R₁, R₄, R₅ und R₆ als Alkyl sind vorzugsweise unverzweigtes C₁-C₄-Alkyl.

Wenn R₂, R₃ oder R₅ C₅-C₁₂-Cycloalkyl bedeuten, so kann dies z.B. Cyclopentyl, Cyclohexyl, Methylcyclohexyl, Cyclooctyl oder Cyclododecyl sein, bevorzugt jedoch Cyclohexyl.

Wenn R₂ oder R₃ C₂-C₅-Hydroxyalkyl sind, so kann das z.B. 2-Hydroxyethyl, 2-Hydroxypropyl, 3-Hydroxypropyl oder 2-Hydroxybutyl sein, bevorzugt jedoch 2-Hydroxyethyl.

R₃ als C₃-C₁₈-Alkoxyalkyl kann z.B. 2-Methoxyethyl, 2-Ethoxyethyl, 3-Methoxypropyl, 3-Ethoxypropyl, 3-Isopropoxypropyl, 3-Butoxypropyl oder 3-Dodecyloxypropyl sein.

R₃ als C₄-C₂₀-Dialkylaminoalkyl kann z.B. 2-Dimethylaminoethyl, 3-Dimethylaminopropyl, 3-Di(isopropyl)aminopropyl oder 3-Di(octyl)aminopropyl sein.

R₆ als C₁-C₁₂-Alkoxy ist vorzugsweise C₁-C₄-Alkoxy, insbesondere Methoxy oder Ethoxy.

R₃ als C₂-C₁₂-Alkylen kann linear oder verzweigt sein, wie z.B. Di-, Tri-, Tetra-, Hexa-, Octa-, Deca- und Dodecamethylen, 2,2-Dimethyl-1,3-propylen oder 2,2-Dimethyl-4-methyl-hexamethylen.

Bevorzugt ist als Komponente (B) eine Verbindung der Formel I, worin n 1 oder 2 ist, R Wasserstoff ist, R₁ Wasserstoff, C₁-C₄-Alkyl, Allyl, Benzyl, Acetyl oder -OR₅ bedeutet, R₂ Wasserstoff, C₁-C₄-Alkyl oder eine Gruppe der Formel II ist, R₃, wenn n 1 ist, Wasserstoff, C₁-C₈-Alkyl oder C₃-C₁₀-Alkoxyalkyl bedeutet, und wenn n 2 ist, C₂-C₈-Alkylen bedeutet, und R₅ C₆-C₁₀-Alkyl, Cyclohexyl oder Benzyl bedeutet.

Besonders bevorzugt ist als Komponente (B) eine Verbindung der Formel I, worin n 1 oder 2 ist, R Wasserstoff ist, R₁ Wasserstoff, Methyl oder Acetyl bedeutet, R₂ Wasserstoff ist und R₃, wenn n 1 ist, Wasserstoff oder C₃-C₈-Alkoxyalkyl bedeutet, und wenn n 2 ist, C₂-C₆-Alkylen bedeutet.

Bevorzugt sind weiterhin als Komponente (B) die Verbindungen der Formel I, worin n 2 ist und R₃ C₂-C₆-Alkylen bedeutet.

Die Verbindungen der Formel I sind bekannte Verbindungen die z.B. in den US-Patenten 3 684 765, 3 904 581 und 4 104 248 beschrieben sind. Sie werden als Lichtschutzmittel für organische Polymere verwendet.

Beispiele für einzelne Verbindungen der Formel I sind:
2,2,6,6-Tetramethyl-4-butylaminopiperidin
2,2,6,6-Tetramethyl-4-octylaminopiperidin
2,2,6,6-Tetramethyl-4-cyclohexylaminopiperidin
2,2,6,6-Tetramethyl-4-(N-hydroxyethyl-butylamino)-piperidin
2,2,6,6-Tetramethyl-4-(3-methoxypropylamino)-piperidin
2,2,6,6-Tetramethyl-4-(3-dimethylaminopropylamino)-piperidin
Bis(2,2,6,6-tetramethylpiperidin-4-yl)amin
2,3,6-Trimethyl-2,6-diethyl-4-isopropylaminopiperidin
1,2,2,6,6-Pentamethyl-4-dodecylaminopiperidin
1,2,2,6,6-Pentamethyl-4-(N-methyl-dodecylamino)-piperidin
1-Acetyl-2,2,6,6-tetramethyl-4-butylaminopiperidin
1,2,3,6-Tetramethyl-2,6-diethyl-4-(3-ethoxypropylamino)-piperidin
1-Octyloxy-2,2,6,6-tetramethyl-4-hexylaminopiperidin
1-Cyclohexyloxy-2,2,6,6-tetramethyl-4-cyclohexylaminopiperidin
N,N′-Bis(2,2,6,6-tetramethylpiperidin-4-yl)-1,2-diaminoethan
N,N′-Bis(2,2,6,6-tetramethylpiperidin-4-yl)-hexamethylendiamin
N,N′-Bis(1,2,2,6,6-pentamethylpiperidin-4-yl)-hexamethylendiamin
N,N′-Bis( 1-acetyl-2,2,6,6-tetramethylpiperidin-4-yl)-hexamethylendiamin
N,N′-Bis(1-benzyl-2,2,6,6-tetramethylpiperidin-4-yl)-m-xylylendiamin
N,N′-Bis(1-octyloxy-2,2,6,6-tetramethylpiperidin-4-yl)-2-hydroxy-1,3-diaminopropan

Die Komponente (A) ist ein mineralisches oder synthetische Basisöl, wie es zur Bereitung von Schmierstoffen üblich ist. Synthetische Oele können z.B. Ester von Polycarbonsäuren oder von Polyolen sein, sie können aliphatische Polyester sein oder Poly-α-olefine, Silicone, Phosphorsäureester oder Polyalkylenglykole. Der Schmierstoff kann auch ein Fett auf Basis eines Oeles und eines Verdickungsmittels sein. Solche Schmierstoffe sind z.B. in D. Klamann "Schmierstoffe und artverwandte Produkte", Verlag Chemie, Weinheim 1982, beschrieben.

Die Komponente (B) wird dem Basisöl vorzugsweise in einer Menge von 0,05 bis 5, insbesondere 0,1 bis 2 Gew.-%, bezogen auf das Basisöl, zugesetzt. Der Zusatz kann direkt erfolgen oder man stellt zuerst eine konzentrierte Lösung von (B) im Oel oder in einem anderen Lösungsmittel her und setzt diese Lösung dem Oel zu.

Der Zusatz von (B) zum Basisöl bewirkt eine Stabilisierung gegen dessen oxidativen Abbau und bewirkt in Motorenölen eine Verminderung der Schlammbildung.

Die Schmiermittelzusammensetzung kann zusätzlich andere Additive enthalten, wie z.B. Phosphor-III-ester, Metalldesaktivatoren, Rostinhibitoren, Viskositätsindex-Verbesserer, Stockpunktserniedriger, Dispergiermittel, Tenside oder Verschleiss-schutz-Additive.

Beispiele für Phosphor-III-ester sind:
Triphenylphosphit, Decyl-diphenylphosphit, Phenyl-didecylphosphit, Tris-(nonylphenyl)-phosphit, Trilaurylphosphit, Trioctadecylphosphit, Distearyl-pentaerythritdiphosphit, Tris-(2,4-di-tert.butylphenyl)-phosphit, Diisodecylpentaerythrit-diphosphit, Bis-(2,4-di-tert.butylphenyl)-pentaerythritdiphosphit, Tristearyl-sorbit-triphosphit, Tetrakis-(2,4-di-tert.butylphenyl)-4,4′-biphenylen-diphosphonit, Bis-(2,6-di-tert.butyl-4-methyl-phenyl)-pentaerythrit-diphosphit.

Beispiele für Metall-Desaktivatoren, z.B. für Kupfer, sind:
Triazole, Benztriazole und deren Derivate, Tolutriazole und deren Derivate, 2-Mercaptobenzthiazol, 2-Mercaptobenztriazol, 2,5-Dimercaptobenztriazol, 2,5-Dimercaptobenzthiadiazol, 5,5′-Methylenbisbenztriazol, 4,5,6,7-Tetrahydrobenztriazol, Salicyliden-propylendiamin, Salicylaminoguanidin und dessen Salze.

Beispiele für Rost-Inhibitoren sind:
a) Organische Säuren, ihre Ester, Metallsalze und Anhydride, z.B.:
   N-Oleoyl-sarcosin, Sorbitan-mono-oleat, Blei-naphthenat, Alkenylbernsteinsäureanhydrid, z.B. Dodecenylbernsteinsäure-anhydrid, Alkenylbernsteinsäure-Teilester und -Teilamide, 4-Nonylphenoxyessigsäure.
b) Stickstoffhaltige Verbindungen, z.B.:
   I. Primäre, sekundäre oder tertiäre aliphatische oder cycloaliphatische Amine und Amin-Salze von organischen und anorganischen Säuren, z.B. öllösliche Alkylammoniumcarboxylate.
   II. Heterocyclische Verbindungen, z.B.:
      Substituierte Imidazoline und Oxazoline.
c) Phosphorhaltige Verbindungen, z.B.:
   Aminsalze von Phosphorsäurepartialestern oder Phosphonsäurepartialestern, Zinkdialkyldithiophosphate.
d) Schwefelhaltige Verbindungen, z.B.:
   Barium-dinonylnaphthalin-sulfonate, Calciumpetroleum-sulfonate.

Beispiele für Viskositätsindex-Verbesserer sind:
Polyacrylate, Polymethacrylate, Vinylpyrrolidon/Methacrylat-Copolymere, Polyvinylpyrrolidone, Polybutene, Olefin-Copolymere, Styrol/Acrylat-Copolymere, Polyether.

Beispiele für Stockpunkterniedriger sind:
Polymethacrylat, alkylierte Naphthalinderivate.

Beispiele für Dispergiermittel/Tenside sind:
Polybutenylbernsteinsäureamide oder -imide, Polybutenylphosphonsäurederivate, basische Magnesium-, Calcium-, und Bariumsulfonate und -phenolate.

Beispiele für Verschleiss-schutz-Additive sind:
Schwefel und/oder Phosphor und/oder Halogen enthaltende Verbindungen, wie geschwefelte pflanzliche Oele, Zinkdialkyldithiophosphate, Tritolyl-phosphat, chlorierte Paraffine, Alkyl- und Aryldi- und tri-sulfide, Triphenylphosphorothionate, Diethanolaminomethyltolyltriazol, Di(2-ethylhexyl)aminomethyltolyltriazol.

Der Schmierstoff kann auch feste Schmierstoffe enthalten, wie z.B Graphit oder Molybdänsulfid.

Die folgenden Beispiele erläutern die Erfindung näher. Darin bedeuten % Gewichts-%.

Beispiel 1: Mittels eines Differential-Scanning-Calorimeters (Thermoanalysator 1090 der Fa. Du Pont) wird die Induktionszeit der Oxidation von Oelproben durch Luft, die 400 ppm NO₂ enthält, unter isothermen Bedingungen gemessen. Die Messung geschieht bei 170°C unter einem Druck von 8 bar. Als Basisöl wird ein Standard-Mineralöl (RL 136) verwendet, dem 1 Vol-% 1-Decen zur Steigerung der Sauerstoffempfindlichkeit zugesetzt wird. Zum Oel werden die folgenden Amin-Stabilisatoren zugesetzt.
- A-1: 2,2,6,6-Tetramethyl-4-(3-methoxypropylamino)-piperidin
- A-2: N,N′-Bis(2,2,6,6-tetramethylpiperidin-4-yl)-pentamethylendiamin
- A-3: N,N′-Bis(2,2,6,6-tetramethylpiperidin-4-yl)-hexamethylendiamin
- A-4: Bis(2,2,6,6-tetramethylpiperidin-4-yl)-amin
- A-4: 2,2,6,6-Tetramethyl-4-butylaminopiperidin

In Tabelle 1 sind die Induktionszeiten angegeben. Je höher die Induktionszeit ist, desto höher ist die antioxidative Wirkung des geprüften Stabilisators.

## Patentansprüche

1. Schmierstoffzusammensetzung, enthaltend
(A) ein mineralisches oder synthetisches Oel oder ein Gemisch solcher Oele und
(B) als antioxidativen Stabilisator ein sterisch gehindertes Amin der Formel I,
worin n 1 oder 2 ist,
R Wasserstoff oder Methyl ist,
R₁ Wasserstoff, C₁-C₁₂-Alkyl, Allyl, Benzyl, -CO-R₄, -OR₅ oder -O-CO-R₆ bedeutet,
R₂ Wasserstoff, C₁-C₁₂-Alkyl, C₅-C₁₂-Cycloalkyl, C₂-C₅-Hydroxyalkyl oder eine Gruppe der Formel II bedeutet, R₃, wenn n 1 ist, Wasserstoff, C₁-C₁₈-Alkyl, C₅-C₁₂-Cycloalkyl, C₂-C₅-Hydroxyalkyl, C₃-C₁₈-Alkoxyalkyl oder C₄-C₂₀-Dialkylaminoalkyl bedeutet,
und wenn n 2 ist, C₂-C₁₂-Alkylen, 2-Hydroxy-1,3-propylen oder Xylylen bedeutet,
R₄ Wasserstoff, C₁-C₁₂-Alkyl oder Phenyl bedeutet,
R₅ Wasserstoff, C₁-C₁₂-Alkyl, C₅-C₁₂-Cycloalkyl oder Benzyl bedeutet und
R₆ C₁-C₁₂-Alkyl, C₁-C₁₂-Alkoxy oder Phenyl bedeutet,
in Abwesenheit eines aromatischen Amins und eines phenolischen Antioxidans.

2. Zusammensetzung gemäss Anspruch 1, worin (B) eine Verbindung der Formel I ist, worin n 1 oder 2 ist, R Wasserstoff ist, R₁ Wasserstoff, C₁-C₄-Alkyl, Allyl, Benzyl, Acetyl oder -OR₅ bedeutet, R₂ Wasserstoff, C₁-C₄-Alkyl oder eine Gruppe der Formel II bedeutet, R₃, wenn n 1 ist, Wasserstoff, C₁-C₈-Alkyl oder C₃-C₁₀-Alkoxyalkyl bedeutet, und wenn n 2 ist, C₂-C₈-Alkylen bedeutet, und R₅ C₆-C₁₀-Alkyl, Cyclohexyl oder Benzyl bedeutet.

3. Zusammensetzung gemäss Anspruch 1, worin (B) eine Verbindung der Formel I ist, worin n 1 oder 2 ist, R Wasserstoff ist, R₁ Wasserstoff, Methyl oder Acetyl bedeutet, R₂ Wasserstoff ist und R₃, wenn n 1 ist, Wasserstoff oder C₃-C₈-Alkoxyalkyl bedeutet, und wenn n 2 ist, C₂-C₆-Alkylen bedeutet.

4. Zusammensetzung gemäss Anspruch 3, worin (B) eine Verbindung der Formel I ist, worin n 2 ist und R₃ C₂-C₆-Alkylen bedeutet.

5. Zusammensetzung gemäss Anspruch 4, worin (B) die Verbindung N,N′-Bis(2,2,6,6-tetramethylpiperidin-4-yl)-hexamethylendiamin ist.

6. Zusammensetzung gemäss Anspruch 1, enthaltend 0,1 bis 2 Gew.-% (B), bezogen auf (A).

7. Verwendung einer Zusammensetzung gemäss Anspruch 1 als Motorenöl.

8. Verwendung von Verbindungen der Formel I, gemäss Definition in Anspruch 1, zum Stabilisieren von Schmierstoffen gegen deren oxidativen Abbau, wobei die Schmierstoffe kein aromatisches Amin und kein phenolisches Antioxidans enthalten.

9. Verwendung von Verbindungen der Formel I gemäß Definition in Anspruch 1 zur Verminderung der Schlammbildung in Motorenölen, wobei die Öle kein aromatisches Amin und kein phenolisches Antioxidans enthalten.

## Claims

1. A lubricant composition comprising
(A) a mineral or synthetic oil or a mixture of such oils, and
(B) as antioxidative stabiliser, a sterically hindered amine of formula I
wherein n is 1 or 2,
R is hydrogen or methyl,
R₁ is hydrogen, C₁-C₁₂ alkyl, allyl, benzyl, -CO-R₄, -OR₅ or -O-CO-R₆,
R₂ is hydrogen, C₁-C₁₂alkyl, C₅-C₁₂cycloalkyl, C₂-C₅hydroxyalkyl or a group of formula II R₃, if n is 1, is hydrogen, C₁-C₁₈alkyl, C₅-C₁₂cycloalkyl,
C₂-C₅hydroxyalkyl, C₃-C₁₈alkoxyalkyl or C₄-C₂₀dialkylaminoalkyl, and, if n is 2, is C₂-C₁₂alkylene, 2 -hydroxy- 1,3 -propylene or xylylene,
R₄ is hydrogen, C₁-C₁₂alkyl or phenyl,
R₅ is hydrogen, C₁-C₁₂alkyl, C₅-C₁₂cycloalkyl or benzyl, and
R₆ is C₁-C₁₂alkyl, C₁-C₁₂alkoxy or phenyl,
in the absence of an aromatic amine and a phenolic antioxidant.

2. A composition according to claim 1, wherein (B) is a compound of formula I in which n is 1 or 2, R is hydrogen, R₁ is hydrogen, C₁-C₄alkyl, allyl, benzyl, acetyl or -OR₅, R₂ is hydrogen, C₁-C₄alkyl or a group of formula II, R₃, if n is 1, is hydrogen, C₁-C₈alkyl or C₃-C₁₀alkoxyalkyl and, if n is 2, is C₂-C₈alkylene, and R₅ is C₆-C₁₀alkyl, cyclohexyl or benzyl.

3. A composition according to claim 1, wherein (B) is a compound of formula I in which n is 1 or 2, R is hydrogen, R₁ is hydrogen, methyl or acetyl, R₂ is hydrogen and R₃, if n is 1, is hydrogen or C₃-C₈alkoxyalkyl. and, if n is 2, is C₂-C₆alkylene.

4. A composition according to claim 3, wherein (B) is a compound of formula I in which n is 2 and R₃ is C₂-C₆alkylene.

5. A composition according to claim 4, wherein (B) is the compound N,N′-bis(2,2,6,6-tetramethylpiperid-4-yl)hexamethylenediamine.

6. A composition according to claim 1, which contains 0.1 to 2% by weight of (B), based on (A).

7. The use of a composition according to claim 1 as an engine oil.

8. The use of a compound of formula I as defined in claim 1 for stabilising lubricants against oxidative degradation thereof, the lubricants containing no aromatic amine and no phenolic antioxidant.

9. The use of a composed of formula I as defined in claim 1 for reducing the formation of sludge in engine oils, the oils containing no aromatic amine and no phenolic antioxidant.

## Revendications

1. Composition lubrifiante qui contient :
(A) une huile minérale ou synthétique ou un mélange de telles huiles et
(B) comme stabilisant contre l'oxydation une amine à empêchement stérique répondant à la formule I :
dans laquelle
n est égal à 1 ou à 2,
R représente l'hydrogène ou un méthyle,
R₁ représente l'hydrogène, un alkyle en C₁-C₁₂, un allyle, un benzyle ou un radical -CO-R₄, -OR₅ ou -O-CO-R₆,
R₂ représente l'hydrogène, un alkyle en C₁-C₁₂, un cycloalkyle en C₅-C₁₂, un hydroxyalkyle en C₂-C₅ ou un radical de formule II : R₃ représente :
- lorsque n est égal à 1 : l'hydrogène, un alkyle en C₁-C₁₈, un cycloalkyle en C₅-C₁₂, un hydroxyalkyle en C₂-C₅, un alcoxyalkyle en C₃-C₁₈ ou un dialkylamino-alkyle en C₄-C₂₀, et
- lorsque n est égal à 2 : un alkylène en C₂-C₁₂, un 2-hydroxy-1,3-propylène ou un xylylène,
R₄ représente l'hydrogène, un alkyle en C₁-C₁₂ ou un phényle,
R₅ représente l'hydrogène, un alkyle en C₁-C₁₂, un cycloalkyle en C₅-C₁₂ ou un benzyle, et
R₆ représente un alkyle en C₁-C₁₂, un alcoxy en C₁-C₁₂ ou un phényle,
et qui ne contient ni amine aromatique ni anti-oxydant phénolique.

2. Composition selon la revendication 1, caractérisée en ce que (B) est un composé de formule I dans lequel n est égal à 1 ou à 2, R représente l'hydrogène, R₁ représente l'hydrogène, un alkyle en C₁-C₄, un allyle, un benzyle, un acétyle ou un radical -OR₅, R₂ représente l'hydrogène, un alkyle en C₁-C₄ ou un radical de formule II, R₃ représente, lorsque n est égal à 1, l'hydrogène, un alkyle en C₁-C₈ ou un alcoxyalkyle en C₃-C₁₀ et, lorsque n est égal à 2, un alkylène en C₂-C₈, et R₅ représente un alkyle en C₆-C₁₀, un cyclohexyle ou un benzyle.

3. Composition selon la revendication 1, caractérisée en ce que (B) est un composé de formule I dans lequel n est égal à 1 ou à 2, R représente l'hydrogène, R₁ représente l'hydrogène, un méthyle ou un acétyle, R₂ représente l'hydrogène et R₃ représente, lorsque n est égal à 1, l'hydrogène ou un alcoxyalkyle en C₃-C₈ et, lorsque n est égal à 2, un alkylène en C₂-C₆.

4. Composition selon la revendication 3, caractérisée en ce que (B) est un composé de formule I dans lequel n est égal à 2 et R₃ représente un alkylène en C₂-C₆.

5. Composition selon la revendication 4, dans lequel (B) est la N,N′-bis-(2,2,6,6-tétraméthyl-pipéridine-4-yl)hexaméthylène-diamine.

6. Composition selon la revendication 1 qui contient de 0,1 à 2 % en poids de (B) par rapport à (A).

7. Application d'une composition selon la revendication 1 comme huile de moteur

8. Application de composés de formule I tels que définis à la revendication 1 pour la stabilisation de lubrifiants contre la dégradation par oxydation, les lubrifiants ne contenant ni amine aromatique ni d'anti-oxydant phénolique.

9. Application de composés de formule I tels que définis à la revendication 1 pour diminuer la formation de boues dans des huiles de moteur, les huiles ne contenant ni amine aromatique ni anti-oxydant phénolique.
